# EUROPÄISCHE PATENTSCHRIFT

(11) **EP 1 831 435 B1**
(45) Veröffentlichungstag und Bekanntmachung des Hinweises auf die Patenterteilung: **05.11.2008**
(21) Anmeldenummer: 05808579.6
(22) Anmeldetag: 28.11.2005
(51) Int. Cl.: C25D 21/12, C25D 3/56

(54) **VERFAHREN FÜR DEN KONTINUIERLICHEN BETRIEB VON SAUREN ODER ALKALISCHEN ZINK- ODER ZINKLEGIERUNGSBÄDERN**
METHOD FOR CONTINUOUSLY OPERATING ACID OR ALKALINE ZINC OR ZINC ALLOY BATHS
PROCEDE D'EXPLOITATION CONTINUE DE BAINS DE ZINC OU DE BAINS D'ALLIAGE DE ZINC, ACIDES OU ALCALINS

(30) Priorität: 20.12.2004 DE 102004061255
(43) Veröffentlichungstag der Anmeldung: 12.09.2007
(73) Patentinhaber: ATOTECH Deutschland GmbH, 10553 Berlin (DE)
(72) Erfinder: VOGEL, Roland, 12247 Berlin (DE); SONNTAG, Birgit, 10555 Berlin (DE); HEYDECKE, Jens, 13158 Berlin (DE); GEISLER, Jens, 14052 Berlin (DE); HABIG, Ellen, 10553 Berlin (DE); NOACK, Andreas, 13581 Berlin (DE)
(74) Vertreter: Beckmann, Claus
(86) Internationale Anmeldenummer: PCT/EP2005/012689
(87) Internationale Veröffentlichungsnummer: WO 2006/066689

(56) Entgegenhaltungen:
- EP-A- 0 552 128
- EP-A- 1 369 505
- US-A- 2 434 191
- US-A- 2 861 927
- US-A- 3 887 445

## Beschreibung

Die Erfindung betrifft ein Verfahren zur Abscheidung funktionaler Schichten aus sauren oder alkalischen Zink- oder Zinklegierungsbädern, die organische Zusätze ausgewählt aus Glanzmitteln, Netzmitteln und Komplexbildnern, ein lösliches Zinksalz und gegebenenfalls weitere Metallsalze ausgewählt aus Fe-, Ni-, Co-, Sn-Salzen enthalten, bei dem das Bad kontinuierlich gereinigt werden kann, so dass das Verfahren ohne Unterbrechung betrieben werden kann.

Um die Abscheidung funktionaler Schichten aus Zinkbädern zu ermöglichen werden dem Bad organische Glanzbildner und Netzmittel zugesetzt. Bei Neuansatz enthält beispielsweise ein schwachsaures Zinkbad deshalb ca. 10-20 g/l organischer Verbindungen, entsprechend einem Gehalt an organisch gebundenem Kohlenstoff (Total Organic Carbon, TOC) von ca. 5-10 g/l.

Während der Produktion auftretende Verluste an organischen Wirkstoffen durch Abbauprozesse und Ausschleppung müssen durch kontinuierliche Nachdosierung kompensiert werden. Typischerweise werden bei Ladungsdurchsatz von 10 kAh 0,5 bis 1,5 kg organischer Verbindungen zudosiert. Durch Ausschleppung werden über 10 kAh ca. 0,2 bis 0,8 kg organischer Verbindungen ausgetragen.

Durch die Differenz von zudosierten und ausgeschleppten organischen Verbindungen kommt es im Verlauf der Produktion zu einem Anstieg des Gehalts im Bad. Bei einem Gesamtgehalt vom ungefähr 2- bis 3-fachen im Vergleich zum Neuansatz sollte theoretisch ein stationärer Organikgehalt erreicht werden. Dies entspräche TOC Werten von ca. 15-25 g/l.

In der Praxis kommt es, abweichend vom zu erwartenden Verlauf, häufig zu sehr viel stärkeren Anreicherungen organischer Verbindungen. Dies liegt zum Einen an der Einschleppung von Verunreinigungen durch ungenügende Vorbehandlung der zu beschichtenden Ware, zum Anderen an stark überhöhter Dosierung der Zusätze, die häufig angewendet wird, um extreme dekorative Anforderungen auch an schwierig zu beschichtender Ware zu realisieren.

Mit zunehmendem Gehalt organischer Verunreinigungen treten zunehmende dekorative Probleme bei der Beschichtung auf und führen zu verminderter Produktivität. Zur Verminderung der dekorativen Probleme werden in der Regel erhöhte Dosierungen der organischen Badzusätze vorgenommen, wodurch der Gehalt an Abbauprodukten weiter ansteigt.

Als Messgröße für den Grad der Ermittlung der organischen Verunreinigungen dient die Ermittlung des Trübungspunktes. Gewünscht ist ein Trübungspunkt bei möglichst hoher Temperatur, da oberhalb der Temperatur des Trübungspunktes keine zufriedenstellende Beschichtung mehr erfolgt.

Als Abhilfemaßnahmen sind mehrere Methoden bekannt, die nachstehend beschrieben sind:

Eine Badverdünnung vermindert die Konzentration der Verunreinigungen proportional dem Verdünnungsgrad. Eine Verdünnung ist einfach durchführbar, hat jedoch den Nachteil, dass die dem Bad entnommene Elektrolytmenge der kostenintensiven Entsorgung zugeführt werden muss. Ein kompletter Neuansatz des Bades kann in diesem Zusammenhang als Spezialfall der Badverdünnung betrachtet werden.

Eine Aktivkohlebehandlung durch Einrühren von 0,5-2 g/l Aktivkohle ins Bad und anschließende Filtration vermindert die Konzentration an Verunreinigungen durch Adsorption an der Kohle. Nachteil dieser Methode ist, dass sie arbeitsaufwendig ist, nur eine relativ geringe Absenkung bewirkt und einen großen Teil der glanzbildenden Badzusätze mit entfernt.

Alkalische Zn-Bäder enthalten einen um den Faktor 5 bis 10 geringeren Anteil organischer Zusätze als saure Bäder. Entsprechend ist die Verunreinigung durch Abbauprodukte in der Regel weniger kritisch. Im Falle alkalischer Legierungsbäder ist allerdings zur Komplexierung des Legierungszusatzes (Fe, Co, Ni, Sn) die Zugabe erheblicher Mengen organischer Komplexbildner erforderlich. Diese werden an der Anode oxidativ abgebaut und die akkumulierten Zersetzungsprodukte wirken sich negativ auf den Produktionsprozess aus.

Die EP 1 369 505 A2 offenbart ein Verfahren zum Reinigen eines Zink/Nickel-Elektrolyten in einem galvanischen Prozess, bei dem ein Teil des in dem Prozess verwendeten Prozessbades eingedampft wird, bis eine Phasentrennung in eine untere Phase, mindestens eine mittlere Phase und eine obere Phase erfolgt, und die untere und die obere Phase abgetrennt werden. Dieses Verfahren erfordert mehrere Stufen und ist aufgrund seines Energiebedarfs unter Kostengesichtspunkten nachteilig.

Die DE 198 34 353 beschreibt ein Galvanikbad zum Aufbringen von Zink-Nickel-Überzügen. Um die unerwünschte Zersetzung von Zusätzen an der Anode zu vermeiden, wird vorgeschlagen, die Anode von dem alkalischen Elektrolyt durch eine Ionenaustauschermembran zu trennen. Die Erfindung hat jedoch den Nachteil, dass der Einsatz solcher Membranen kostenintensiv und wartungsanfällig ist.

Der Erfindung liegt die Aufgabe zugrunde, ein Verfahren sowie eine Vorrichtung zur Durchführung dieses Verfahrens bereitzustellen, mit dem bzw. mit der der Zeit- und Arbeitsaufwand der Badreinigung bei dauerhafter Gewährleistung konstant guter Badqualität und minimalem Chemikalieneinsatz herabgesetzt werden kann.

Gegenstand der Erfindung ist ein Verfahren zur Abscheidung funktionaler Schichten aus sauren oder alkalischen Zink- oder Zinklegierungsbädern, die organische Zusätze ausgewählt aus Glanzmitteln, Netzmitteln und Komplexbildnern, ein lösliches Zinksalz und gegebenenfalls weitere Metallsalze ausgewählt aus Fe-, Ni-, Co-, Sn-Salzen enthalten, das die folgenden Stufen umfasst:
(i) Bereitstellen des Zink- oder Zinklegierungsbades enthaltend die vorgenannten Komponenten,
(ii) Abscheiden einer Zink- oder Zinklegierungsschicht auf dem zu beschichtenden Werkstück nach an sich bekannten Verfahren,
(iii) Entnahme eines Teils des Zink- oder Zinklegierungsbades und Überführen des entnommenen Teils in eine Einrichtung zur Phasentrennung,
(iv) Zugabe einer Säure bzw. Base zu dem entnommenen sauren bzw. alkalischen Teil,
(v) Einstellen der Temperatur zur Beschleunigung der Phasentrennung,
(vi) Abtrennen der organischen Phase und gegebenenfalls festen Phase,
(vii) Rückführen der wässrigen Phase in das Zink- oder Zinklegierungsbad in der Weise, dass der pH-Wert bzw. Hydroxid-Gehalt des Zink- oder Zinklegierungsbads in dessen Arbeitsbereich bleibt, so dass das Bad ohne Unterbrechung betrieben werden kann, und
(vii) Ergänzen verbrauchter Komponenten des Zink- oder Zinklegierungsbades.

Die Erfindung betrifft weiterhin eine Vorrichtung zur Durchführung dieses Verfahrens, die einen Behälter (1) für die Aufnahme eines Zink- oder Zinklegierungsbades, eine damit verbundene Mischeinrichtung (2), die mit einer weiteren Dosiereinrichtung (7) für die Aufnahme einer sauren bzw. alkalischen Lösung oder eines alkalischen Feststoffes verbunden ist, mindestens eine Trenneinrichtung (3) und (3') zur Aufnahme des entnommenen Teils des Zink- oder Zinklegierungsbades, optional eine Einrichtung (6) für die Aufnahme der wässrigen Phase aus der mindestens einen Trennvorrichtung (3) und (3'), einen Behälter (8) für die Aufnahme der organischen Phase aus der Trenneinrichtung (3), gegebenenfalls einen Behälter (8') für die Aufnahme der festen Phase aus der Trenneinrichtung (3'), und für die Aufnahme benötigte Leitungen und gegebenenfalls Ventile, die die Abtrennung der organischen bzw. festen Phase ermöglichen.

Die mindestens eine Trenneinrichtung (3) und (3') kann Einrichtungen zum Rühren (4) und zur Temperaturkontrolle (5) aufweisen.

Die Figur 1 zeigt schematisch diese Ausführungsform der erfindungsgemäßen Vorrichtung. Hierin bedeuten:
(1) einen Behälter für die Aufnahme des Zink- oder Zinklegierungsbades,
(2) eine Mischeinrichtung,
(3) und (3') eine Trenneinrichtung zur Aufnahme des entnommenen Teils des Zink- oder Zinklegierungsbades,
(4) Einrichtungen zum Rühren,
(5) Einrichtungen zur Temperaturkontrolle,
(6) eine Vorrichtung für die Aufnahme der wässrigen Phase aus der Trenneinrichtung (3) und (3'),
(7) eine Dosiereinrichtung für die Aufnahme einer sauren bzw. alkalischen Lösung oder eines alkalischen Feststoffes,
(8) und (8') Behälter für die Aufnahme der organischen Phase aus der Trenneinrichtung (3) und die Aufnahme der festen Phase aus dem Trenneinrichtung (3').

Die Reihenfolge, in der die organische und die feste Phase abgetrennt werden, kann frei gewählt werden. Bevorzugt wird zunächst die organische und dann die feste Phase abgetrennt.

Die Mischeinrichtung (2) und die Trenneinrichtung (3) brauchen räumlich nicht getrennt zu sein. Es ist möglich, zunächst die Lösung aus dem Zink- und Zinklegierungsbad (1) und die Lösung aus dem Dosiereinrichtung für die Aufnahme einer sauren bzw. alkalischen Lösung oder des basischen Feststoffes (7) zu mischen und danach die Trennung der Phasen im selben Behältnis vorzunehmen.

Weiterhin können auch die Trennung der organischen Phase in der Einrichtung (3) und der anorganischen Phase in der Einrichtung (3') in einer Einheit erfolgen. In diesem Fall muss mittels den Einrichtungen zur Temperaturkontrolle (5) zur Abtrennung der organischen Phase geheizt und zur Abtrennung der festen Phase gekühlt werden. Dabei kann sowohl die organische Phase als auch die feste Phase als erstes abgetrennt werden.

Die Kombination beider Trennungsschritte für die organische und die feste Phase ist auch in den nachfolgend erläuterten bevorzugten Ausführungsformen der erfindungsgemäßen Vorrichtung möglich, ohne dass dies gesondert erwähnt wird.

Bei der Verwendung saurer Zink- und Zinklegierungsbäder ist im Allgemeinen die Verwendung einer Trenneinheit (3) ausreichend, da nur eine Abtrennung einer organischen Phase erforderlich ist.

Bei der Verwendung alkalischer Zink- und Zinklegierungsbäder kann zweckmäßigerweise eine weitere Trenneinheit 3' verwendet werden. In dieser wird die feste Phase abgetrennt. Dies erfolgt bevorzugt durch Kühlen der Lösung, wodurch die Löslichkeit der Bestandteile soweit herabgesetzt wird, dass diese auskristallisieren und abgetrennt werden können.

Typische Verbindungen, die auf diesem Wege aus alkalischen Zink- und Zinklegierungsbädern abgetrennt werden können, umfassen Carbonate, Oxalate, Sulfate und Cyanide. Insbesondere die Abtrennung von giftigen Cyaniden, die sich durch die anodische Zersetzung stickstoffhaltiger Verbindungen beispielsweise aus den Komplexbildnern bilden, ist ein gewünschter positiver Effekt des erfindungsgemäßen Verfahrens.

Eine bevorzugte Ausführungsform der Erfindung umfasst einen Behälter (1) für die Aufnahme eines Zink- oder Zinklegierungsbades, eine damit über eine Pumpe (9) verbundene Mischeinrichtung (2), der mit einer Dosiereinrichtung (7) für die Aufnahme einer sauren bzw. alkalischen Lösung oder eines alkalischen Feststoffes über eine Pumpe oder Schütte (9) verbunden ist, mindestens eine Trenneinrichtung (3) und (3') zur Aufnahme des entnommenen Teils des Zink- oder Zinklegierungsbades, optional eine Einrichtung (6) für die Aufnahme der wässrigen Phase aus der Trenneinrichtung (3) oder (3'), einen Behälter (8) für die Aufnahme der organischen Phase aus der Trenneinrichtung (3), optional einen Behälter (8') für die Aufnahme der festen Phase aus der Trenneinrichtung (3') und für die Aufnahme benötigte Leitungen und Ventile (11).

Die mindestens eine Trenneinrichtung (3) und (3') sowie die Mischeinrichtung (2) kann Einrichtungen zum Rühren (4) und zur Temperaturkontrolle (5) aufweisen.

Die Figur 2 zeigt schematisch diese Ausführungsform der erfindungsgemäßen Vorrichtung. Hierin bedeuten:
(1) einen Behälter für die Aufnahme des Zink- oder Zinklegierungsbades,
(2) eine Mischeinrichtung,
(3) und (3') eine Trenneinrichtung zur Aufnahme des entnommenen Teils des Zink- oder Zinklegierungsbades,
(4) Einrichtungen zum Rühren,
(5) Einrichtungen zur Temperaturkontrolle,
(6) eine Einrichtung für die Aufnahme der wässrigen Phase aus dem mindestens einen Trennbehälter (3) oder (3'),
(7) eine Dosiereinrichtung für die Aufnahme einer sauren bzw. alkalischen Lösung oder eines alkalischen Feststoffes,
(8) und (8') Behälter für die Aufnahme der organischen Phase aus dem Trennbehälter (3) und die Aufnahme der festen Phase aus dem Trennbehälter (3'),
(9) eine Pumpe oder Schütte.

Die Abtrennung der organischen und der festen Phase kann in der Trenneinrichtung (3) und (3') entweder gleichzeitig oder in zwei Schritten nacheinander erfolgen.

Bevorzugt kann die feste Phase mittels eines Kristallisators abgetrennt werden. Solche Systeme zur Abtrennung kristalliner Verunreinigungen aus galvanischen Bädern sind aus dem Stand der Technik bekannt und beispielsweise in US 5,376,256 beschrieben. Kommerziell ist ein solches System von der Firma USFilter unter der Bezeichnung CARBOLUX erhältlich.

Gemäß einer besonders bevorzugten Ausführungsform zur Reinigung von Zink- oder Zinklegierungsbäder erfolgt die Abtrennung von organischer und wässriger Phase mittels Schwerkraft. In diesem Fall umfasst die Vorrichtung einen Behälter (1) für die Aufnahme eines Zink- oder Zinklegierungsbades, einen damit über eine Pumpe (9) verbundene Mischeinrichtung (2), eine mit der Mischeinrichtung (2) verbundene Trenneinrichtung (3) zur Aufnahme des entnommenen Teils des Zink- oder Zinklegierungsbades, der einen unteren Teil zur Abtrennung der wässrigen Phase (3a) und einen schmaleren oberen Teil zur Abtrennung der organischen Phase (3b) aufweist und mit einem oberen Abfluss für die organische Phase (3c) und einem unteren Abfluss für die gereinigte wässrige Phase (3d) versehen ist, optional eine weitere Trenneinrichtung (3') zur Abtrennung der festen Phase sowie eine Dosiereinrichtung (7) für die Aufnahme einer sauren bzw. alkalischen Lösung oder eines alkalischen Feststoffes, der über eine Pumpe oder Schütte (9) mit der Mischeinrichtung (2) verbunden ist, optional eine Einrichtung (6) für die Aufnahme der wässrigen Phase aus der Trenneinrichtung (3) bzw. (3') und mindestens einen Behälter (8) und (8') für die Aufnahme der organischen oder festen Phase aus der Trenneinrichtung (3) und (3').

Die mindestens eine Trenneinrichtung (3) und (3') sowie die Mischeinrichtung (2) können Einrichtungen zum Rühren (4) und zur Temperaturkontrolle (5) aufweisen.

Die Figur 3 zeigt schematisch diese Ausführungsform der erfindungsgemäßen Vorrichtung. Hierin bedeuten:
(1) einen Behälter für die Aufnahme des Zink- oder Zinklegierungsbades,
(2) eine Mischeinrichtung,
(3) und (3') eine Trenneinrichtung zur Aufnahme des entnommenen Teils des Zink- oder Zinklegierungsbades,
(4) Einrichtungen zum Rühren,
(5) Einrichtungen zur Temperaturkontrolle,
(6) eine Einrichtung für die Aufnahme der wässrigen Phase aus der mindestens einen Trenneinrichtung (3) und (3'),
(7) eine Dosiereinrichtung für die Aufnahme einer sauren bzw. alkalischen Lösung oder eines alkalischen Feststoffes,
(8) und (8') Behälter für die Aufnahme der organischen Phase aus der Trenneinrichtung (3) und die Aufnahme der festen Phase aus der Trenneinrichtung (3'),
(9) eine Pumpe oder Schütte.

Die Trenneinrichtung (3) weist Einrichtungen zur Temperaturkontrolle (5) auf, die vorzugsweise aus einem Mantel besteht, der die Trenneinrichtung (3a) und (3b) umgibt und als Wärmeträger beispielsweise Wasser oder Öl enthält und die gleichmäßige Wärmeverteilung im System sowie die Vorwärmung des entnommenen Teils des Zink- oder Zinklegierungsbades ermöglicht. Dabei wird die Temperatur so eingestellt, dass die Dichte der organischen Phase kleiner als die Dichte der wässrigen Phase ist. In Figur 4 sind die Dichten der Phasen in Abhängigkeit von der Temperatur aufgetragen. Dargestellt sind zwei sich schneidende Kurven, wobei die Temperatur rechts des Schnittpunkts den bevorzugten Temperaturbereich darstellt. Bevorzugt wird dabei die Temperatur so gewählt, dass der Dichteunterschied zwischen den beiden Phasen mindestens 1 - 1.5% beträgt. Der Ablauf der beiden Phasen erfolgt mittels der Schwerkraft. Damit die Trennung zuverlässig erfolgt, wird der Niveauunterschied des Ablaufs (3d - 3c) auf größer als 5 mm eingestellt, bevorzugt auf 0.8 bis 1.5 cm bei einer Gesamthöhe der Einrichtung (3a) / (3b) von 1.50 - 2.50 m.

Die Figur 3 zeigt schematisch diese Ausführungsform der erfindungsgemäßen Vorrichtung. Hierin bedeuten:
(1) einen Behälter für die Aufnahme des Zink- oder Zinklegierungsbades,
(2) eine Mischeinrichtung,
(3) und (3') eine Trenneinrichtung zur Aufnahme des entnommenen Teils des Zink- oder Zinklegierungsbades,
(3a) einen unteren Teil der Trenneinrichtung,
(3b) einen oberen Teil der Trenneinrichtung,
(3c) einen oberen Ablauf für die organische Phase,
(3d) einen unteren Ablauf für die gereinigte wässrige Phase,
(4) Einrichtungen zum Rühren,
(5) Einrichtungen zur Temperaturkontrolle,
(6) eine Einrichtung für die Aufnahme der wässrigen Phase aus der mindestens einen Trenneinrichtung (3) und (3'),
(7) eine Dosiereinrichtung für die Aufnahme einer sauren bzw. alkalischen Lösung oder eines alkalischen Feststoffes,
(8) und (8') Behälter für die Aufnahme der organischen Phase aus der Trenneinrichtung (3) und die Aufnahme der festen Phase aus der Trenneinrichtung (3'),
(9) eine Pumpe / Schütte.

Für die Abtrennung der Ölphase zur Reinigung alkalischer Zink- und Zinklegierungsbäder kann im Prinzip die gleiche Vorrichtung verwendet werden.

In diesem Fall kristallisieren die festen Bestandteil am Boden des Trennbehälters zur Aufnahme des entnommenen Teils des Zink- oder Zinklegierungsbades (3) aus und können dort über geeignete Mittel, wie sie im Vorigen bereits beschrieben sind, abgetrennt werden.

Im Weiteren wird das erfindungsgemäße Verfahren näher erläutert:

Üblicherweise werden saure Zinkbäder oder Zinklegierungsbäder mit einem pH-Wert im Bereich von 4 bis 6, basische Zinkbäder oder Zinklegierungsbäder mit einem Hydroxidgehalt von 80 - 250 g/l bezogen auf Natriumhydroxid betrieben. Die Angabe des Hydroxidgehalts erfolgt in g/l und nicht in pH-Einheiten, da im hohen pH-Bereich, wie er bei den gegebenen Mengen vorherrscht, die Menge an Hydroxid zuverlässiger anzugeben ist.

Das erfindungsgemäße Verfahren macht sich die Tatsache zunutze, dass es durch eine Absenkung des pH-Werts bzw. Erhöhung der Hydroxidionenkonzentration zu einer Phasentrennung kommt. Wird beispielsweise der pH des Bades durch Zugabe von konzentrierter Salzsäure auf einen pH < 1 abgesenkt, werden die im Bad enthaltenen anionischen Tenside protoniert, so dass sie ihre emulgierende Wirkung verlieren. Dies führt zu einer Phasentrennung, d.h. in eine Trennung des Zink- oder Zinklegierungsbades in eine wässrige Phase und eine organische Phase, die im Weiteren auch als Ölphase bezeichnet wird. Die organische bzw. Ölphase enthält einen Großteil der Badverunreinigungen. Die Ölphase kann bis zu 10% des Badvolumens umfassen.

In alkalischen Zink- und Zinklegierungsbädern wird die Phasentrennung durch Zugabe bevorzugt von festem Natriumhydroxid erreicht, wobei eine Konzentration größer als 200 g/l Natriumhydroxid vorteilhaft ist.

Die im Folgenden verwendeten Bezugszeichen beziehen sich auf die Figur 1 und die bevorzugten Ausführungsformen der erfindungsgemäßen Vorrichtung, wie sie in den Figuren 2 und 3 dargestellt sind. In der Praxis schwimmt die Ölphase entweder auf der wässrigen Phase auf und kann von dort aus der Trenneinrichtung (3) in den Behälter (8) überführt werden, oder sie bildet sich auf dem Boden der Trenneinrichtung (3) und wird dann von dort in den Behälter (8) gepumpt. Nach Entfernen der Ölphase wird die wässrige Phase zur Einstellung des pH-Werts des Bades auf den Sollwert dem Bad zugeführt, mit der Ölphase verloren gegangene Badzusätze werden ergänzt, und es kann wieder mit guter Qualität produziert werden. Um im Bad einen konstanten pH-Wert zu erreichen, kann die wässrige Phase in einem Behälter (6) gespeichert werden und nach Bedarf dem Bad zudosiert werden.

Aufgrund des typischerweise 1-2% betragenden Unterschiedes zwischen kathodischer und anodischer Stromausbeute müssen einem schwachsauren Zinkbad 0,5 bis 1 l konzentrierte Salzsäure pro 10 kAh zudosiert werden, um den pH-Wert im Arbeitsbereich zu halten. Diese Säuremenge ist ausreichend, um 30-60 l des Bades auf pH < 1 abzusenken. Die Säure wird einem Teilvolumen des Bades zugesetzt, die sich bildende Ölphase wird abgetrennt, und zur pH-Korrektur wird das angesäuerte Bad dem Hauptbad wieder zugeführt.

Bei typischen Durchsatzwerten von 100 kAh pro Tag können damit täglich 300-600 l Bad ausgeölt werden. Ein typisches Badvolumen von 20.000 l kann dadurch in 30-60 Arbeitstagen gereinigt und im weiteren Verlauf auf stabil niedrigem TOC-Niveau gehalten werden.

Bei dem erfindungsgemäßen Verfahren werden bei einem Gesamtbadvolumen von beispielsweise 20.000 l 100 bis 200 l des Badvolumens in die Trenneinrichtung (3) umgepumpt und mit 15-20 ml/l Salzsäure (35-37%) angesäuert. Bei dem erfindungsgemäßen Verfahren können auch andere Säuren verwendet werden, wobei jedoch Mineralsäuren und insbesondere Salzsäure bevorzugt sind. In der Trenneinrichtung (3) wird das angesäuerte Bad zur Beschleunigung der Phasentrennung vorzugsweise auf eine Temperatur von 20-70°C, besonders bevorzugt auf 20-50°C eingestellt, wobei der genannte Temperaturbereich lediglich bevorzugt und nicht kritisch ist, d.h. das Verfahren kann auch bei einer Temperatur im Bereich von 5 bis 90°C durchgeführt werden.

Wie bereits erwähnt kann eine Phasentrennung auch durch Erhöhung der Hydroxidionenkonzentration des Bades bewirkt werden. Eine solche Phasentrennung tritt beispielsweise auf, wenn der Natriumhydroxidgehalt auf einen Wert > 200 g/l angehoben wird.

Dabei wird zur Ergänzung von Verschleppungsverlusten nötige Base, beispielsweise (unter Berücksichtigung der vorgenannten Badgröße) Natriumhydroxid in einer Menge von 1-10 kg/10 kAh in dem Behälter (7) vorgelegt. Festes Natriumhydroxid kann dann aus dem Behälter (7) in der Mischeinrichtung (2) in Teilen des Bades gelöst werden und in die Trenneinrichtungen (3) bzw. (3') gepumpt werden - dort kommt es zu einer Phasentrennung, wobei in der Regel eine untere feste, zumeist kristalline Phase und eine teilkristalline obere Phase auftreten. Die obere Phase wird anschließend abgetrennt und in den Behälter (8) überführt.

Danach kann das Bad auf eine Temperatur im Bereich von -5 bis 30°C und vorzugsweise 0-8°C abgekühlt werden, um nicht gewünschte anorganische Komponenten durch Kristallisation zu entfernen. Dies erfolgt vorzugsweise in der zweiten Trenneinrichtung (3'), beide Einrichtungen können jedoch auch in einer einzigen Einheit realisiert sein. Dieser kristalline Niederschlag kann wiederum in einem Behälter (8') abgetrennt und die verbleibende wässrige Elektrolytphase dem Bad gegebenenfalls unter Erwärmung zugeführt werden.

So wird nach erfolgter Phasentrennung die wässrige Phase in den Behälter (6) überführt. Um im Bad eine konstante Hydroxidionenkonzentration zu erreichen, kann die wässrige Phase in einem Behälter (6) gespeichert werden und nach Bedarf dem Bad zudosiert werden.

Die in der Trenneinrichtung (3) gebildete Ölphase wird über entsprechende Leitungen ausgebracht und in einem separatem Behälter (8) gesammelt und entsorgt. Die in der Trenneinrichtung (3') gebildete kristalline Phase wird über entsprechende Leitungen ausgebracht und in einem separatem Behälter (8') gesammelt und entsorgt. Die Leitungen sind dabei an den Trenneinrichtungen (3) und (3') so vorgesehen, dass sowohl eine sich am Boden des Trennbehälters absetzende als auch eine auf der wässrigen Phase aufschwimmende Phase abgetrennt werden können. Zweckmäßigerweise werden dabei Einrichtungen zur physikalischen Phasenunterscheidung vorgesehen.

Bei Bedarf einer pH-Korrektur bzw. Korrektur der Hydroxidionenkonzentration in dem Zink- oder Zinklegierungsbad (1) wird der behandelte Teil aus dem Behälter (6) in das Bad gepumpt.

Das erfindungsgemäße Verfahren kann über eine Steuerung mit Hilfe von pH-Sensoren, Temperaturfühlern, Füllstandsmessern und den genannten Einrichtungen zur physikalischen Phasenunterscheidung automatisiert werden.

Die Steuerung registriert unter Anderem den Füllstand in den Trenneinrichtungen (3) und (3') und betätigt automatisch eine Pumpe sobald dieser unter einen vorgegebenen Mindestwert abfällt. Die Pumpe überführt dann solange anteilig Lösung aus dem Zink- oder Zinklegierungsbad (1) bis ein vorgegebener Höchststand in den Trenneinrichtungen erreicht ist. Weiterhin kontrolliert die Steuerung die in den Trenneinrichtungen gegebenenfalls vorgesehenen Einrichtungen zum Rühren (4) und der Temperaturkontrolle (5) des entnommenen Teils des Bades.

Die Steuerung sorgt weiterhin für die Zudosierung einer sauren bzw. alkalischen Lösung bzw. eines alkalischen Feststoffes aus der Dosiereinrichtung (7).

Sobald eine vorgegebene Temperatur in der Einrichtung (3) bzw. (3') erreicht wird, schaltet die Steuerungseinheit die Rühr- und Temperaturkontrolleinrichtungen ab, sodass eine Phasentrennung ermöglicht wird.

Wie beschrieben, wird die regenerierte Phase in eine Einrichtung (6) überführt, die beispielsweise (d.h. bei einem Gesamtbadvolumen von 20.000 l) eine Lösungsmenge von 200 l aufnehmen kann. Die Einrichtung kann ebenfalls mit Füllstandsmessern und Einrichtungen zur Niveaukontrolle versehen werden und ist mit dem Bad (1) verbunden. Sobald der pH-Wert bzw. die Hydroxidionenkonzentration des Bades (1) außerhalb des vorgegebenen Arbeitsbereichs liegt, was über pH-Sensoren festgestellt werden kann, wird aus der Einrichtung (6) regenerierte Badlösung in das Bad (1) zur Korrektur des pH-Wert bzw. der Hydroxidionenkonzentration überführt. Während das erfindungsgemäße Verfahren voranstehend im Wesentlichen unter Bezugnahme auf die Verwendung einer Säure zur Phasetrennung erläutert wurde, kann es wie erwähnt auch unter Verwendung von Basen wie vorzugsweise Alkali- oder Erdalkalihydroxiden und insbesondere Natriumhydroxid durchgeführt werden.

Ein wesentlicher Vorteil des erfindungsgemäßen Verfahrens ist es, dass der Produktionsprozess nicht zur Reinigung bzw. zum Austausch des Bades unterbrochen werden muss. Verunreinigungen können kontinuierlich oder diskontinuierlich entfernt und erforderliche Badkomponenten nachdosiert werden.

Gegenüber den im Stand der Technik bekannten Verfahren ist das erfindungsgemäße Verfahren somit wesentlich einfacher und kostengünstiger in seiner Durchführung. Ein Vorteil gegenüber Verfahren im Stand der Technik ist insbesondere, dass eine Phasentrennung durch die Zugabe einer Säure bzw. Base erreicht wird, die dem Zink- oder Zinklegierungsbad aufgrund der Prozessführung sowieso zugeführt werden müsste.

Die nachfolgenden Beispiele dienen der Erläuterung des erfindungsgemäßen Reinigungs- bzw. Regenerationsverfahrens:

### Beispiel 1

Eine Badprobe eines schwachsauren Zinkbades mit einem TOC-Gehalt von 30,2 g/l und 2,6 ml/l Glanzzusatz sowie 35,8 ml/l Zusatzlösung wurde mit 20 ml/l Salzsäure (37%) auf pH < 1 abgesenkt. Dabei wurde eine Vorrichtung gemäß Figur 2 mit einer Trenneinheit (3) und einen Behälter (6) für die Aufnahme der wässrigen Phase aus dem Trennbehälter (3) verwendet. Es wurde eine langsame Separierung zweier Phasen beobachtet. Binnen 24 h setzten sich 25 ml/l einer dunkelbraunen, zähflüssigen Phase am Gefäßboden ab. Die klare überstehende Lösung enthielt nach Analyse 21,5 g/l TOC, 1,5 ml/l Glanzzusatz und 26,4 ml/l Zusatzlösung. Prüfung per Hullzelle nach Einstellung des pH-Werts auf den Arbeitsbereich (pH 5) zeigte ein überwiegend glänzendes Blech, jedoch mit Anbrennungen im hohen Stromdichtebereich. Nach Einstellung der Sollwerte durch Zugabe von 0,5 ml/l Glanzzusatz und 4 ml/l Zusatzlösung wurde ein über den gesamten Stromdichtebereich hochglänzendes Blech erhalten. Der Trübungspunkt des Bades lag vor Behandlung bei 50°C, nach Behandlung und Einstellung bei 75°C.

### Beispiel 2

Eine Badprobe mit einem TOC-Gehalt von 30,2 g/l und 2,6 ml/l Glanzzusatz sowie 35,8 ml/l Zusatzlösung wurde mit 20 ml/l Salzsäure (37%) auf pH < 1 abgesenkt. Dabei wurde eine Vorrichtung gemäß Figur 3 mit einer Trenneinheit (3) und einen Behälter (6) für die Aufnahme der wässrigen Phase aus dem Trennbehälter (3)verwendet. Der Niveauunterschied (3c) - (3d) betrug 15 mm, die Gesamthöhe der Einrichtung (3a) + (3b) 2 m. Die Probe wurde auf 50°C erwärmt. Innerhalb von 2 h trennten sich 55 ml/l einer dunkelbraunen Ölphase oberhalb der wässrigen Phase ab. Die klare wässrige Phase enthielt nach Analyse 13,1 g/l TOC, 0,6 ml/l Glanzzusatz und 21,8 ml/l Zusatzlösung. Prüfung per Hullzelle nach Einstellung des pH-Werts auf den Arbeitsbereich (pH 5) zeigte ein gleichmäßig glänzendes Blech mit geringen Schleiern im niedrigen Stromdichtebereich. Nach Einstellung der Sollwerte durch Zugabe von 1,4 ml/l Glanzzusatz und 8 ml/l Zusatzlösung wurde ein über den gesamten Stromdichtebereich hochglänzendes Blech erhalten. Der Trübungspunkt des Bades lag vor Behandlung bei 50°C, nach Behandlung und Einstellung bei 85°C.

Aus den Analysenwerten lässt sich abschätzen, dass die abgetrennte Ölphase zu 10-15% aus funktionalen Badzusätzen und zu 85-90% aus Verunreinigungen besteht.

### Beispiel 3

Für das Beispiel wurde eine Vorrichtung gemäß Figur 3 mit zwei Trenneinheiten (3) und (3') und einen Behälter (6) für die Aufnahme der wässrigen Phase aus den Trenneinrichtungen (3) und (3') verwendet. Die Trenneinheit (3') umfasste einen Kristallisator der Firma Carbolux.

In einer Probe eines alkalischen Zink-Nickel-Produktionsbades (ca. 2.000 Ah/l Durchsatz) wurden 90 g/l NaOH aufgelöst. Auf der Badoberfläche schied sich ca. 50 ml/l einer zähen, teilkristallinen Masse ab. Auf dem Gefäßboden bildete sich ca. 10 g/l einer kristallinen Ausfällung. Die Elektrolytphase wurde von den festen Phasen getrennt und vergleichend zum Ausgangsbad analysiert.

| **Analysenwerte** | Ausgangsbad | Behandeltes Bad | Änderung |
|---|---|---|---|
| NaOH [g/l] | 127.0 | 214.0 | +68% |
| Na₂CO₃ [g/l] | 54.3 | 35.4 | -35% |
| Na₂SO₄ [g/l] | 35.2 | 30.3 | -14% |
| TOC [g/l] | 48.8 | 34.6 | -29% |

## Patentansprüche

1. Verfahren zur Abscheidung funktionaler Schichten aus sauren oder alkalischen Zink- oder Zinklegierungsbädern, die organische Zusätze ausgewählt aus Glanzmitteln, Netzmitteln und Komplexbildnern, ein lösliches Zinksalz und gegebenenfalls weitere Metallsalze ausgewählt aus Fe-, Ni-, Co-, Sn-Salzen enthalten, umfassend die folgenden Stufen:
(i) Bereitstellen des Zink- oder Zinklegierungsbades enthaltend die vorgenannten Komponenten,
(ii) Abscheiden einer Zink- oder Zinklegierungsschicht auf dem zu beschichtenden Werkstück nach an sich bekannten Verfahren,
(iii) Entnahme eines Teils des Zink- oder Zinklegierungsbades und Überführen des entnommenen Teils in eine Einrichtung zur Phasentrennung,
(iv) Zugabe einer Säure bzw. Base zu dem entnommenen sauren bzw. alkalischen Teil,
(v) Einstellen der Temperatur zur Beschleunigung der Phasentrennung,
(vi) Abtrennen der organischen Phase und gegebenenfalls festen Phasen,
(vii) Rückführen der wässrigen Phase in das Zink- oder Zinklegierungsbad in der Weise, dass der pH-Wert bzw. Hydroxid-Gehalt des Zink- oder Zinklegierungsbads in dessen Arbeitsbereich bleibt, so dass das Bad ohne Unterbrechung betrieben werden kann, und
(viii) Ergänzen verbrauchter Komponenten des Zink- oder Zinklegierungsbades.

2. Verfahren nach Anspruch 1, **dadurch gekennzeichnet, dass** die Entnahme des Teils des Zinkbades und das Rückführen kontinuierlich oder diskontinuierlich erfolgt.

3. Verfahren nach Anspruch 1, **dadurch gekennzeichnet, dass** die Zugabe der Säure und die Phasentrennung bei einer Temperatur im Bereich von 5-90°C und vorzugsweise 20-50°C durchgeführt wird.

4. Verfahren nach Anspruch 1, **dadurch gekennzeichnet, dass** die Zugabe der Base und die Phasentrennung bei einer Temperatur im Bereich von -5-30°C und vorzugsweise 0-8°C durchgeführt wird, und nach Abtrennung der organischen Phase das Bad auf eine Temperatur im Bereich von -5-20°C und vorzugsweise 0-8°C abgekühlt wird, um eine feste anorganische Phase zu erhalten, die vor der Rückführung der wässrigen Phase in das Zink- oder Zinklegierungsbad abgetrennt wird.

5. Verfahren nach Anspruch 1, **dadurch gekennzeichnet, dass** man als Säure eine Mineralsäure, insbesondere Salzsäure, und als Base Alkali- oder Erdalkalihydroxide, insbesondere Natriumhydroxid, verwendet.

6. Verfahren nach Anspruch 1, **dadurch gekennzeichnet, dass** die Regenerationsrate 0.1-20% des Badvolumens pro Tag beträgt.

7. Verfahren nach Anspruch 1, **dadurch gekennzeichnet, dass** die Rückführung der wässrigen Phase so erfolgt, dass der pH-Wert bzw. die Hydroxidionenkonzentration in dem Zink- oder Zinklegierungsbad konstant bleibt.

8. Verfahren nach Anspruch 1, **dadurch gekennzeichnet, dass** die Entstehung der organischen Phase in dem Behälter über einen Sensor ermittelt wird, wobei der Sensor das Ausbringen der organischen Phase aus dem Behälter initiiert.

9. Vorrichtung zur Durchführung des Verfahrens nach Anspruch 1, umfassend einen Behälter (1) für die Aufnahme eines Zink- oder Zinklegierungsbades, eine damit verbundenen Mischeinrichtung (2), die mit einem weiteren Dosiereinrichtung (7) für die Aufnahme einer sauren bzw. alkalischen Lösung oder eines alkalischen Feststoffes verbunden ist, mindestens eine Trenneinrichtung (3) und (3') zur Aufnahme des entnommenen Teils des Zink- oder Zinklegierungsbades, einen Behälter (8) für die Aufnahme der organischen Phase aus der Trenneinrichtung (3), gegebenenfalls einen Behälter (8') für die Aufnahme der festen Phase aus der Trenneinrichtung (3'), und für die Aufnahme benötigte Leitungen, die die Abtrennung der organischen bzw. festen Phase ermöglichen.

10. Vorrichtung nach Anspruch 9, umfassend einen Behälter (1) für die Aufnahme eines Zink- oder Zinklegierungsbades, eine damit über eine Pumpe (9) verbundene Mischeinrichtung (2), die mit einer Dosiereinrichtung (7) für die Aufnahme einer sauren bzw. alkalischen Lösung oder eines alkalischen Feststoffes über eine Pumpe oder Schütte (9) verbunden ist, mindestens eine Trenneinrichtung (3) und (3') zur Aufnahme des entnommenen Teils des Zink- oder Zinklegierungsbades, einen Behälter (8) für die Aufnahme der organischen Phase aus der Trenneinrichtung (3), gegebenenfalls einen Behälter (8') für die Aufnahme der festen Phase aus der Trenneinrichtung (3') und für die Aufnahme benötigte Leitungen und Ventile.

11. Vorrichtung nach Anspruch 9, umfassend einen Behälter (1) für die Aufnahme eines Zink- oder Zinklegierungsbades, einen damit über eine Pumpe (9) verbundene Mischeinrichtung (2), eine mit der Mischeinrichtung (2) verbundene Trenneinrichtung (3) zur Aufnahme des entnommenen Teils des Zink- oder Zinklegierungsbades, die einen unteren Teil zur Abtrennung der wässrigen Phase (3a) und einen schmaleren oberen Teil zur Abtrennung der organischen Phase (3b) aufweist und mit einem oberen Abfluss für die organische Phase (3c) und einem unteren Abfluss für die gereinigte wässrige Phase (3d) versehen ist, eine Dosiereinrichtung (7) für die Aufnahme einer sauren bzw. alkalischen Lösung oder eines alkalischen Feststoffes, die über eine Pumpe oder Schütte (9) mit der Mischeinrichtung (2) verbunden ist und mindestens einen Behälter (8) und (8') für die Aufnahme der organischen oder festen Phase aus der Trenneinrichtung (3) und (3').

12. Vorrichtung nach Anspruch 11, **dadurch gekennzeichnet, dass** sie weiterhin eine weitere Trenneinrichtung (3') zur Abtrennung der festen Phase aufweist.

13. Vorrichtung nach den Ansprüchen 9 bis 12, **dadurch gekennzeichnet, dass** die Trenneinrichtung (3) bzw. (3') Einrichtungen zum Rühren (4) und zur Temperaturkontrolle (5) aufweist, die mit einer Steuerungseinheit verbunden sind.

14. Vorrichtung nach den Ansprüchen 9 bis 13, **dadurch gekennzeichnet, dass** sie weiterhin eine Einrichtung (6) für die Aufnahme der wässrigen Phase aus der Trenneinrichtung (3) bzw. (3') aufweist.

15. Vorrichtung nach den Ansprüchen 9 bis 13, **dadurch gekennzeichnet, dass** die Mischeinrichtung (2) und die Trenneinrichtung (3) räumlich nicht getrennt sind.

16. Vorrichtung nach den Ansprüchen 9, 10 oder 12, **dadurch gekennzeichnet, dass** die Trenneinrichtungen (3) und (3') in einer einzigen Einheit realisiert sind.

17. Vorrichtung nach den Ansprüchen 9 bis 16, **dadurch gekennzeichnet, dass** sie weiterhin einen Behälter zur Aufnahme der regenerierten wässrigen Phase aufweist, aus dem die Rückführung der wässrigen Phase nach dem Verfahren nach Anspruch 7 erfolgen kann.

## Claims

1. A process for the deposition of functional layers from acidic or alkaline zinc or zinc alloy baths containing organic additives selected from brighteners, surfactants and complexing agents; a soluble zinc salt and optionally further metal salts selected from Fe, Ni, Co, Sn salts, which process comprises the following steps:
(i) providing a zinc or zinc alloy bath containing the aforementioned components,
(ii) depositing a zinc or zinc alloy layer on the workpiece to be coated according to processes which are known as such,
(iii) withdrawing a part of the zinc or zinc alloy bath and transferring the withdrawn part to a device for phase separation,
(iv) adding an acid or base to the withdrawn acidic or alkaline part,
(v) adjusting the temperature for acceleration of the phase separation,
(vi) separating the organic phase and, if present, the solid phases,
(vii) recycling the aqueous phase to the zinc or zinc alloy bath in such a way that the pH or hydroxide content of the zinc or zinc alloy bath remains within its operating range so that the bath can be operated without interruption, and
(viii) replenishing spent components of the zinc or zinc alloy bath.

2. Process according to claim 1 wherein the withdrawal of the part of the zinc bath and the recycling are carried out continuously or discontinuously.

3. Process according to claim 1 wherein the addition of the acid and the phase separation are carried out at a temperature within the range of 5-90°C, preferably 20-50°C.

4. Process according to claim 1 wherein the addition of the base and the phase separation are carried out at a temperature within the range of -5-30°C, preferably 0-8°C and, after separation of the organic phase, the bath is cooled to a temperature within the range of -5-20°C, preferably 0-8°C in order to obtain a solid inorganic phase which is separated before recycling the aqueous phase to the zinc or zinc alloy bath.

5. Process according to claim 1 wherein the acid used is a mineral acid, in particular, hydrochloric acid, and the base used is an alkali or alkaline earth hydroxide, in particular, sodium hydroxide.

6. Process according to claim 1 wherein the regeneration rate is 0.1-20% of the bath volume per day.

7. Process according to claim 1 wherein the recycling of the aqueous phase is carried out in such a way that the pH or the hydroxide ion concentration of the zinc or zinc alloy bath remains constant.

8. Process according to claim 1 wherein the formation of the organic phase in the container is detected by a sensor, the sensor initiating the removal of the organic phase from the container.

9. Apparatus for carrying out the process according to claim 1 comprising a container (1) for containing the zinc or zinc alloy bath, a mixing device (2) connected thereto, which is connected to a further dosing device (7) containing an acidic or alkaline solution or an alkaline solid, at least separation device (3) and (3') for receiving the withdrawn part of the zinc or zinc alloy bath, a container (8) for receiving the organic phase from the separation device (3), optionally a container (8') for receiving the solid phase from the separation device (3'), and conduits required for transfer, which allow the separation of the organic and/or solid phase.

10. Apparatus according to claim 1 comprising a container (1) for containing the zinc or zinc alloy bath, a mixing device (2) which is connected thereto via a pump and which is connected to a dosing device (7) containing an acidic or alkaline solution or an alkaline solid via a pump or chute (9), at least one separation device (3) and (3') for receiving the withdrawn part of the zinc or zinc alloy bath, a container (8) for receiving the organic phase from the separation device (3), optionally a container (8') for receiving the solid phase from the separation device (3') and conduits and valves required for transfer.

11. Apparatus according to claim 9 comprising a container (1) for containing a zinc or zinc alloy bath, a mixing device (2) connected thereto via a pump (9), a separation device (3) connected to the mixing device (2) for receiving the withdrawn part of the zinc or zinc alloy bath having a lower part for separating the aqueous phase (3a) and a narrower upper part for separating the organic phase (3b) and provided with an upper outlet for the organic phase (3c) and a lower outlet for the purified aqueous phase (3d), a dosing device (7) containing an acidic or alkaline solution or an alkaline solid which is connected to the mixing device (2) via a pump or chute (9) and at least one container (8) and (8') for receiving the organic or solid phase from the separation device (3) and (3').

12. Apparatus according to claim 11 wherein the apparatus comprises a further separation device (3') for separating the solid phase.

13. Apparatus according to claims 9 to 12 wherein the separation device (3) or (3') comprises means for stirring (4) and for temperature control (5) which are connected to a control unit.

14. Apparatus according to claims 9 to 13 wherein the apparatus further comprises a device (6) for receiving the aqueous phase from the separation device (3) or (3').

15. Apparatus according to claims 9 to 13 wherein the mixing device (2) and the separation device (3) are not spacially separated.

16. Apparatus according to claims 9, 10 or 12 wherein the separation devices (3) and (3') are realised within a single unit.

17. Apparatus according to claims 9 to 16 wherein the apparatus further comprises a container for receiving the regenerated aqueous phase from which the recycling of the aqueous phase can be carried out according to the process of claim 7.

## Revendications

1. Procédé de dépôt de couches fonctionnelles à partir de bains de zinc ou de bains d'alliage de zinc acides ou alcalins comprenant des additifs organiques choisis parmi des brillanteurs, des agents mouillants et des agents complexants, un sel de zinc soluble et éventuellement d'autres sels métalliques choisis parmi les sels de Fe, Ni, Co, Sn, comprenant les étapes suivantes consistant à :
(i) mettre à disposition le bain de zinc ou le bain d'alliage de zinc comprenant les composants cités ci-dessus,
(ii) déposer une couche de zinc ou d'alliage de zinc sur la pièce devant recevoir le revêtement selon des procédés connus en soi,
(iii) prélever une portion du bain de zinc ou du bain d'alliage de zinc et transférer la portion prélevée dans un dispositif de séparation de phases,
(iv) additionner d'un acide ou d'une base la portion acide ou alcaline prélevée,
(v) ajuster la température pour accélérer la séparation des phases,
(vi) séparer la phase organique et éventuellement les phases solides,
(vii) recycler la phase aqueuse dans le bain de zinc ou le bain d'alliage de zinc de sorte que le pH ou la teneur en hydroxyde du bain de zinc ou du bain d'alliage de zinc demeure dans sa plage de fonctionnement normal et qu'ainsi le bain puisse être exploité sans interruption, et
(viii) compléter les composants du bain de zinc ou du bain d'alliage de zinc ayant été consommés.

2. Procédé selon la revendication 1, **caractérisé en ce que** le prélèvement de la portion du bain de zinc et son recyclage sont effectués de façon continue ou discontinue.

3. Procédé selon la revendication 1, **caractérisé en ce que** l'adjonction de l'acide et la séparation des phases sont effectuées à une température dans la plage de 5 à 90 °C, et de préférence de 20 à 50 °C.

4. Procédé selon la revendication 1, **caractérisé en ce que** l'adjonction de la base et la séparation des phases sont effectuées à une température dans la plage de -5 à 30 °C, et de préférence de 0 à 8 °C, et **en ce qu'**après la séparation de la phase organique, le bain est refroidi à une température dans la plage de -5 à 20 °C, et de préférence de 0 à 8 °C, afin d'obtenir une phase inorganique solide, qui est séparée avant que la phase aqueuse soit recyclée dans le bain de zinc ou le bain d'alliage de zinc.

5. Procédé selon la revendication 1, **caractérisé en ce que** l'on utilise en tant qu'acide un acide minéral, en particulier de l'acide chlorhydrique, et en tant que base des hydroxydes alcalins ou alcalino-terreux, en particulier de l'hydroxyde de sodium.

6. Procédé selon la revendication 1, **caractérisé en ce que** le taux de régénération est compris entre 0,1 et 20 % du volume du bain par jour.

7. Procédé selon la revendication 1, **caractérisé en ce que** le recyclage de la phase aqueuse est effectué de telle sorte que le pH ou la concentration en ions hydroxyde du bain de zinc ou du bain d'alliage de zinc demeure constant(e).

8. Procédé selon la revendication 1, **caractérisé en ce que** la formation de la phase organique dans le réservoir est décelée par l'intermédiaire d'un détecteur, le détecteur initiant le retrait de la phase organique du réservoir.

9. Dispositif pour la mise en oeuvre du procédé selon la revendication 1, comprenant un réservoir (1) destiné à recevoir un bain de zinc ou un bain d'alliage de zinc, un dispositif de mélange (2) relié à celui-ci, lequel est connecté à un autre dispositif de dosage (7) destiné à recevoir une solution acide ou alcaline ou un solide alcalin, au moins un dispositif de séparation (3) et (3') destiné à recevoir la portion prélevée du bain de zinc ou du bain d'alliage de zinc, un réservoir (8) destiné à recevoir la phase organique provenant du dispositif de séparation (3), éventuellement un réservoir (8') destiné à recevoir la phase solide provenant du dispositif de séparation (3'), et les conduites nécessaires à la réception et qui permettent la séparation de la phase organique et/ou de la phase solide.

10. Dispositif selon la revendication 9, comprenant un réservoir (1) destiné à recevoir un bain de zinc ou un bain d'alliage de zinc, un dispositif de mélange (2) relié à celui-ci par l'intermédiaire d'une pompe (9) et connecté à un dispositif de dosage (7) destiné à recevoir une solution acide ou alcaline ou un solide alcalin par l'intermédiaire d'une pompe ou d'une glissière de déversement (9), au moins un dispositif de séparation (3) et (3') destiné à recevoir la portion prélevée du bain de zinc ou du bain d'alliage de zinc, un réservoir (8) destiné à recevoir la phase organique provenant du dispositif de séparation (3), éventuellement un réservoir (8') destiné à recevoir la phase solide provenant du dispositif de séparation (3'), et les conduites et vannes nécessaires à la réception.

11. Dispositif selon la revendication 9, comprenant un réservoir (1) destiné à recevoir un bain de zinc ou un bain d'alliage de zinc, un dispositif de mélange (2) relié à celui-ci par l'intermédiaire d'une pompe (9), un dispositif de séparation (3) relié au dispositif de mélange (2) et destiné à recevoir la portion prélevée du bain de zinc ou du bain d'alliage de zinc, comprenant une partie inférieure pour séparer la phase aqueuse (3a) et une partie supérieure plus étroite pour séparer la phase organique (3b) et pourvu d'un orifice d'évacuation supérieur pour la phase organique (3c) et d'un orifice d'évacuation inférieur pour la phase aqueuse purifiée (3d), un dispositif de dosage (7) destiné à recevoir une solution acide ou alcaline ou un solide alcalin, relié par l'intermédiaire d'une pompe ou d'une glissière de déversement (9) au dispositif de mélange (2), et au moins un réservoir (8) et (8') destiné à recevoir la phase solide ou organique provenant du dispositif de séparation (3) et (3').

12. Dispositif selon la revendication 11, **caractérisé en ce qu'**il comprend en outre un dispositif de séparation supplémentaire (3') pour séparer la phase solide.

13. Dispositif selon les revendications 9 à 12, **caractérisé en ce que** le dispositif de séparation (3) ou (3') comporte des dispositifs de brassage (4) et de contrôle de la température (5), lesquels sont reliés à une unité de commande.

14. Dispositif selon les revendications 9 à 13, **caractérisé en ce qu'**il comporte en outre un dispositif (6) destiné à recevoir la phase aqueuse provenant du dispositif de séparation (3) ou (3').

15. Dispositif selon les revendications 9 à 13, **caractérisé en ce que** le dispositif de mélange (2) et le dispositif de séparation (3) ne sont pas séparés spatialement.

16. Dispositif selon les revendications 9, 10 ou 12, **caractérisé en ce que** les dispositifs de séparation (3) et (3') sont réalisés en une seule et même unité.

17. Dispositif selon les revendications 9 à 16, **caractérisé en ce qu'**il comprend en outre un réservoir destiné à recevoir la phase aqueuse régénérée, d'où peut s'effectuer le recyclage de la phase aqueuse selon le procédé selon la revendication 7.
